# EUROPÄISCHE PATENTSCHRIFT

(11) **EP 0 087 609 B1**
(45) Veröffentlichungstag und Bekanntmachung des Hinweises auf die Patenterteilung: **25.09.1985**
(21) Anmeldenummer: 83101057.4
(22) Anmeldetag: 04.02.1983
(51) Int. Cl.: C22C 30/00, C22C 19/05

(54) **Hochwarmfeste Nickel-Eisen-Gusslegierung mit grosser Gefügestabilität**
Heat resisting nickel-iron alloys for castings with a highly stable structure
Alliage de coulée nickel-fer, résistant aux températures élevées et présentant une structure très stable

(30) Priorität: 27.02.1982 DE 3207162
(43) Veröffentlichungstag der Anmeldung: 07.09.1983
(73) Patentinhaber: Thyssen Edelstahlwerke AG, 40211 Düsseldorf (DE)
(72) Erfinder: Brandis, Helmut, Dr.-Ing., D-4150 Krefeld (DE); Spyra, Wolfgang, Dr.-Ing., D-4150 Krefeld (DE); Reismann, Josef, D-4600 Dortmund (DE)

## Beschreibung

Die Erfindung betrifft eine hochwarmfeste, gegen Temperaturwechsel unempfindliche, kobaltfreie Nickel-Eisen-G usslegieru ng mit grosser thermodynamischer Stabilität der Gefügebestandteile, die zudem hohe Wärmehärte, hervorragende Beständigkeit gegen Oxidation, Korrosion und Verschleiss sowie gute Schweisseigenschaften aufweist und sich insbesondere als Werkstoff für Kernreaktorbauteile eignet.

An Legierungen, die beispielsweise im Flanschbereich von Kernreaktoren einsetzbar sind, werden für bestimmte Begleitelemente folgende Grenzwerte gefordert: Co < 0,1%, B < 0,01 %, Ta < 0,002%.

Eisenbasislegierungen sind in der Regel wegen geringer Warmfestigkeit und mangelnder Korrosionsbeständigkeit nur bedingt verwendbar.

Nickel-Chrom-Bor-Silizium-Legierungen kommen wegen ungenügender Zähigkeit und Korrosionsbeständigkeit nicht in Betracht, so dass deren Vorteile, wie niedriger Schmelztemperaturbereich, nicht ausgenutzt werden können.

Aus der DE-PS 27 14 674 ist eine für Kernreaktor-Bauteile geeignete Legierung auf Nickelbasis mit 0,2 bis 1,9% C, 18 bis 32% Cr, 1,5 bis 8% W, 6 bis 12% Mo und Fakultativzusätzen von bis 2% Si, je bis 3% Mn, Nb/Ta, Zr, V und bis 0,9% B, Rest 15 bis40% Ni mit guter Kalt- und Warmhärte, guter Korrosionsbeständigkeit und Reibeigenschaft sowie Schweissbarkeit und hoher Dauerfestigkeit bekannt.

Aufgabe der Erfindung ist es, eine gefügestabile hochwarmfeste Nickel-Eisen-Gusslegierung vorzuschlagen, die bei sonst gleichen guten Eigenschaften wie die der vorerwähnten Legierung gemäss DE-PS27 14 674 bessere Zunderbeständigkeit ähnlich der von Kobaltlegierungen hat.

Zur Lösung dieser Aufgabe wird erfindungsgemäss eine Legierung der in den Ansprüchen gekennzeichneten Zusammensetzung vorgeschlagen. Vorteilhafte Ausgestaltungen sind in den Unteransprüchen gekennzeichnet.

Von der bekannten Legierung gemäss DE-PS 27 14 674 unterscheidet sich die erfindungsgemässe in einem fehlenden Gehalt an Wolfram und einem erhöhten Gehalt an Molybdän. Wolfram ist vergleichsweise kostenaufwendiger und zudem unsicherer verfügbar als Molybdän. Ferner kann die bekannte Legierung eisenfrei sein bzw. einen Maximalgehalt von 59,3% Fe aufweisen, während bei der erfindungsgemässen Legierung der Eisengehalt mit 18 bis 26% im Hinblick auf die Erzielung der geforderten Eigenschaften eng begrenzt ist. Das gleiche gilt für den Gehalt an Chrom, das in Mengen von 22 bis 26% vorzuliegen hat. Im Mischkristall gelöstes Chrom sorgt vornehmlich für grosse Oxidations- und Korrosionsbeständigkeit, während das im Karbid abgebundene Chrom zusätzlich den Verschleisswiderstand bestimmt. Der Bildung grober Primärkarbide wurde aus Zähigkeitsgründen durch die obere Grenze des Chromgehalts entgegengewirkt. Höhere Chromgehalte verschlechtern ausserdem in nicht tragbarer Weise das Schweissverhalten.

Molybdän in Mengen von 12,5 bis 14,5% verbessert in der erfindungsgemässen Legierung, wenn es im Mischkristall gelöst ist, die Warmfestigkeit und Korrosionsbeständigkeit und, im Karbid abgebunden, den Verschleisswiderstand. Einen Ersatz des Bildners von Karbid und intermetallischer Phasen Wolfram durch den Bildner nicht unbedingt gleicher Phasen Molybdän lehrt die D E- PS 27 14 674 nicht, vielmehr geht die bekannte Lehre dahin, einen Mindestgehalt von 1,5% Wolfram vorzusehen. Es war auch nicht vorherzusehen, dass bei einem Fehlen von Wolfram in der Legierung die nachfolgend noch näher zu schildernde beträchtliche Verbesserung der Zunderbeständigkeiteintreten würde. Darüber hinaus ist der DE-PS 27 14 674 die der Erfindung zugrunde liegende Erkenntnis nicht zu entnehmen, dass durch sorgfältige Begrenzung der sich gegenseitig beeinflussenden Elemente Nickel, Eisen, Chrom und Molybdän die an hochmolybdänhaltigen Werkstoffen sonst häufig zu beobachtende katastrophale Oxidation durch Entstehen flüchtiger Oxide unterbleibt. Es war also nicht vorherzusehen, dass durch das Überschreiten des in der DE-PS 27 14 674 angegebenen Maximalgehalts für Molybdän von 12% nicht nur gleiche, sondern wesentlich verbesserte Zunderbeständigkeit erzielt werden kann.

Der zur Karbidbildung benötigte Kohlenstoff hat einem Mindestwert zur Erzielung guter Schweissegenschaft zu genügen und ist auf einen Höchstwert von 1,6% begrenzt, um die Bildung grober Primärkarbide zu vermeiden und um ausreichende Härte zu gewährleisten.

Von besonderer Bedeutung ist auch der effektive Kohlenstoffgehalt, der nach der Formel
% C_{eff} ⁼ % C ⁺ 0,86 ^{x} % N + 1,11 _{x %} B

zwischen 1,1 und 1,6 liegen soll. Dabei erreicht die Härte bei einem effektiven Kohlenstoffgehalt von etwa 1,3% einen Grösstwert (Fig. 1).

Mangan dient als Desoxidations- und Entschwefelungsmittel, ist jedoch begrenzt auf maximal 0,2%, um Porenbildung im Guss oder Schweissgut zu vermeiden.

Silizium erhöht die Korrosionsbeständigkeit in sauren reduzierten Lösungen und begünstigt das Fliessverhalten in flüssiger Phase.

Niob/Tantal wird zur Kornverfeinerung zugesetzt.

Durch geeignete Desoxidationsmittel wie Kalzium, Magnesium, Aluminium, Zirkonium und seltene Erdmetalle wird die Form der Sonderkarbide gesteuert.

Das Gefüge der erfindungsgemässen Legierung besteht nach metallografischer und röntgenografischer Untersuchung aus Primärdendriten mit kubischfläschenzentrierter Struktur und Restschmelzneutektikum, das sich aus Mischkristall und Karbiden vom Typ M,C₃ sowie MₛC zusammensetzt.

Zwischen 350 und 600° C weist die erfindungsgemässe Legierung eine überraschend hohe thermodynamische Stabilität auf. Fig. 2 belegt dies. Fig. 2a zeigt das Gefüge in 1000-facher Vergrösserung für den schnell abgeschreckten Gusszustand, während Fig. 2b den Gefügezustand nach eine anschliessenden 1000 h-Glühung bei 600° C zeigt. Gefügeänderungen sind nicht wahrnehmbar. Die Zusammensetzung der bei den in den Figuren 1 bis 3 wiedergegebenen Versuchen eingesetzten erfindungsgemässen Legierung (in Gew.- %) war wie folgt:

Die Gefügestabilität wird durch Härtemessungen bestätigt. Da im Flanschbereich von Kernreaktoren die Anwendungstemperaturen bei 350° C und im Störfalle zeitweise sogar bei 500° C liegen, wurde die Härte an Guss- und WIG-Schweissgut nach zeitlich gestaffelten Glühungen zwischen 350 und 600° C ermittelt. Fig. 3 zeigt das relativ schmale Streuband der Härte mit Werten zwischen 45 und 48 HRC für Glühzeiten bis 1000 h. Die Härte wird demnach durch das Primärgefüge der erfindungsgemässen Legierung bestimmt. Überalterungsvorgänge deuten sich bis 600° C im Härteverlauf nicht an.

In weiteren Untersuchungen wurde die erfindungsgemässe Legierung mit der handelsüblichen Köbaltbasislegierung, Werkstoff-Nr. 3177.0 verglichen. Die untersuchten Werkstoffe hatten folgende Zusammensetzung:

Fig. 4 zeigt, dass die erfindungsgemässe Legierung gegenüber der bekannten Kobaltlegierung bis mindestens 900° C eine überlegene Warmhärte aufweist. Der vergleichsweise grosse Formänderungswiderstand bei hoher Temperatur ist kennzeichnend für die Warmfestigkeit der erfindungsgemässen Legierung.

Die Temperaturwechselbeständigkeit wird günstig beeinflusst durch grossen Elastizitätsmodul und kleinen Ausdehnungskoeffizieten (Fig. 5). Im gesamten untersuchten Temperaturbereich bis 900° C weist die erfindungsgemässe Nickellegierung einen kleineren Ausdehnungskoeffizienten und einen grösseren Elastizitätsmodul auf als die zum Vergleich herangezogene bekannte Kobaltlegierung.

Der Widerstand der beanspruchten Nickellegierung gegenüber Oxidation (Zunderbeständigkeit) ist gemäss Fig. 6 gross. Das Oxidationsverhalten der neuen Legierung bis 900° C ist mit dem der Kobaltlegierung gleich. Demgegenüber weist die handelsübliche Legierung gemäss DE-PS 2714674 Neigung zur katastrophal Oxidation auf, wie aus dem starken Anstieg der Oxidation oberhalb von 800° C hervorgeht.

Eine Gegenüberstellung von Korrosionswerten . ist der folgenden Tabelle zu entnehmen. Die Prüfergebnisse zeigen, dass die erfindungsgemässe Nickellegierung der Kobalt-Vergleichslegierung überlegen ist im Widerstand gegenüber Schwefelsäure und Salzsäure.
Korrosionsverhalten
Proben: Gussstäbe 5 mm 0
Prüftemperatur: 50° C
Gewichtsverlust in g·m⁻²·h⁻¹

Aufgrund ihrer Eigenschaftskombination, insbesondere von Warmhärte, Korrosions- und Zunderbeständigkeit eignet sich die erfindungsgemässe Legierung besonders gut für Kernreaktorbauteile und zum Panzern von Ventilen.

## Patentansprüche

1. Hochwarmfeste gegen Temperaturwechsel unempfindliche kobaltfreie Nickel-Eisen-Gusslegierung mit grosser thermodynamischer Stabilität der Gefügebestandteile, die zudem hohe Warmhärte, hervorragende Beständigkeit gegen Oxidation, Korrosion und Verschleiss sowie gute Schweisseigenschaften aufweist und sich insbesondere als Werkstoff für Kernreaktorbauteile eignet, bestehend aus

2. Legierung nach Anspruch 1 gekennzeichnet durch

3. Legierung nach Anspruch 1 mit der Massgabe, dass
1,1 < % C_{eff} < 1,6
für % C_{eff}= % C + 0,86 % N + 1,11 · % B ist.

4. Legierung nach Anspruch 2 mit der Massgabe, dass
1,25 < % C_{eff} < 1,50
für % C_{eff} = % C + 0,86 · % N + 1,11 · % B ist.

5. Verwendung der Legierung nach Ansprüchen 1 bis 4 als Werkstoff für Kernreaktor-Bauteile.

6. Verwendung der Legierung nach Ansprüchen 1 bis 4 als Werkstoff zum Panzern von Verschleissteilen, wie Ventilen, Heissdampfarmaturen, Kettensägen.

## Claims

1. Highly heat-resistant cobalt-free nickel-iron cast alloy which is imprevious to a change in temperature, in which the components of the structure have great thermodynamic stability, and which moreover has high red hardness, excellent resistance to oxidation, corrosion and wear and good welding properties and is suitable in particular for use as the material for nuclear reactor components, comprising

2. Alloy according to claim 1, characterised by

3. Alloy according to claim 1 with the proviso that
1.1 < % C_{eff} < 1.6
for % C_{eff} = % C + 0.86 × % N + 1.11 × % B.

4. Alloy according to claim 2 with the proviso that
1.25 < % C_{eff} < 1.50
for % C_{eff} = % C + 0.86 × % N + 1.11 × % B.

5. Use of the alloy according to claims 1 to 4 as the material for nuclear reactor components.

6. Use of the alloy according to claims 1 to 4 as the material for jacketing components which are subjectto wear, such as valves, superheated steam fittings and chainsaws.

## Revendications

1. Alliage de fonderie nickel-fer exempt de cobalt, de grande résistance à la chaleur, insensible à la variation de température, présentant une grande statiblité thermodynamique des constituants de structure, qui présente en outre une grande dureté à chaud, une excellente stabilité vis-à-vis de l'oxydation, de la corrosion et de l'usure ainsi que de bonnes propriétés de soudage et convient en particulier comme matériau pour composants de réacteurs nucléaires, formé de:

2. Alliage selon la revendication 1, caractérisé par

3. Alliage selon la revendication 1, avec cette condition que
1,1 < % C_{eff} < 1,3
pour % C_{eff} = % C + 0,86 · % N + 1,11 · % B.

4. Alliage selon la revendication 2, avec cette condition que
1,25 < % C_{eff} < 1,50
pour % C_{eff} = % C + 0,86 · % N + 1,11 · % B.

5. Utilisation de l'alliage selon les revendications 1 à 4 comme matériau pour des composants de réacteurs nucléaires.

6. Utilisation de l'alliage selon les revendications 1 à 4 comme matériau pour le blindage de pièces d'usure comme des valves, des accessoires pour vapeur surchauffée, des scies à chaîne.
